# EUROPÄISCHE PATENTSCHRIFT

(11) **EP 2 078 618 B1**
(45) Veröffentlichungstag und Bekanntmachung des Hinweises auf die Patenterteilung: **24.07.2013**
(21) Anmeldenummer: 08172096.3
(22) Anmeldetag: 18.12.2008
(51) Int. Cl.: B44C 1/17, B41M 3/12, B44C 1/00

(54) **Thermische Transferfolie und Verfahren zur lösungsmittelfreien Lackierung**
Thermal transfer film and method for varnishing without the use of dissolver
Feuille de transfert thermique et procédé de laquage sans solvant

(30) Priorität: 09.01.2008 DE 102008003629
(43) Veröffentlichungstag der Anmeldung: 15.07.2009
(73) Patentinhaber: LS Industrielacke GmbH, 45329 Essen (DE)
(72) Erfinder: Litzcke, Dieter, 45549 Sprockhövel (DE); Litzcke, Christian, 58285 Gevelsberg (DE)
(74) Vertreter: Melzer, Wolfgang

(56) Entgegenhaltungen:
- EP-A2- 1 702 767
- EP-A2- 1 970 215
- WO-A1-00/20229

## Beschreibung

### Gebiet der Erfindung

Die vorliegende Erfindung betrifft eine thermische Transferfolie zur Beschichtung bzw. Lackierung von Oberflächen von Gegenständen. Die vorliegende Erfindung betrifft weiterhin ein Verfahren zur lösungsmittelfreien Lackierung auf Oberflächen von Gegenständen, wobei die thermische Transferfolie auf die Oberfläche unter Bildung einer Lackschicht aufgetragen wird.

### Hintergrund der Erfindung

Insbesondere zur Dekoration von Substratoberflächen sind bisher bereits sogenannte Heißprägefolien verwendet worden. Diese Folien umfassen in der Regel einen Trägerfilm, auf dem eine Dekorschichtanordnung vorgesehen ist, die mittels Wärme und/oder Druck vom Trägerfilm ablösbar ist und auf das Substrat übertragen werden kann. Üblicherweise besteht diese Dekorschichtanordnung aus mehreren Lackschichten, die mittels einer Klebeschicht am Substrat befestigt werden. Die Lackschichten werden in einem Druckverfahren auf den Trägerfilm aufgebracht. Eine derartige Folie ist beispielsweise in der DE 44 33 858 C1 beschrieben.

Üblicherweise werden solche Heißprägefolien unter Verwendung von lösungsmittelhaltigen Polymeren zur Ausbildung der Dekorationsschicht verwendet. Es ist allgemein bekannt, dass lösungsmittelhaltige Lacke umweltunverträglich sind und außerdem erhebliche gesundheitlich Schädigungen bei den Fersonen verursachen können, die mit diesen in Kontakt geraten.

Bisher wurden insbesondere croße Oberflächen von Gegenständen sehr aufwendig in größeren Lackieranlagen im Nasslackverfahren beschichtet. Hierbei sind längere Trockenstrecken notwendig. Des Weiteren müssen nach Beendigung der Lackierung die Beschichtungsmaschinen gereinigt werden, wobei entweder organische Lösungsmittel oder Wasser verwendet werden. Der dabei entstehende Abfall muss als Bondermüll beseitigt werden. Einige Zweikomponenten-Lackmaterialien haben eine kurze/begrenzte Verarbeitungsdauer und müssen ebenfalls als Sondermüll entsorgt: werden.

Die Lackierstraßen erfordern einen relativ großen Aufwand an Personal, und es bedarf hoher Energie und großem Platzanspruch sowie Leerzeiten für die Reinigung der Maschinen. Lackieranlagen mit UV-Grundierungen und lösungsmittelhaltigen Endlackierungen erfordern ebenfalls einen erheblichen Reinigungsaufwand für die Lackierstraßen. Reine UV-Walz-Lackieranlagen können bei stets gleicher Lackierung zwar ebenfalls ohne Reinigungen auskommen, jedoch müssen Lackschleifmaschinen zusätzlich eingesetzt werden, wenn strukturfrei lackiert werden soll. Andere Systeme werden bspw. in EP 1 702 767 A2, WO 00/20229 A1 und EP 1 970 215 A2 offenbart.

EP 1 702 767 A2 zeigt eine thermische Transferfolie, die eine Trägerschicht, eine Dekorschicht, sowie eine wärmeaktivierbare Klebeschicht aufweist. Dabei können die Dekorchicht sowie die wärmeaktivierbare Klebeschicht aus wasserbasierten Polymeren bestehen. Für die Dekorlackschicht wird in diesem Zusammenhang offenbart, dass Polyurethan (PUR) verwendet werden kann. Eine darüberhinausgehende Verwendung von Polyurethan für andere Schichten ist EP 1 702 767 A2 nicht zu entnehmen. Ferner beschreibt die EP 1 702 767 A2 auch nicht den Schritt des Trocknens und ebenfalls keinen UV-Vernetzungsschritt beziehungsweise in diesem Zusammenhang UV vernetzbare wasserbasierte Polymerisate.

WO 00/20229 A1 beschäftigt sich mit Etiketten, die mittels eines thermischen Transferverfahrens auf einen Träger übertragen werden können. Solche Etiketten gemäß WO 00/20229 A1 umfassen ein Trägersubstrat mit einem Basisträger sowie einer Polymerschicht, die auf mindestens eine Oberfläche des Trägersubstrats aufgebracht sind, wobei die Polymerschicht spezifisch aus Polyethylenen, Polyestern und Polypropylenen ausgewählt wurde. Das in D2 beschriebene System ist extrem komplex und umfasst zwangsläufig immer ein Mittel zur Ablösung des Etiketts, das mit der Polymerschicht assoziiert ist. Solche Systeme sind erfindungsgemäß eher nachteilig.

EP 1 970 215 A2 ist ein Dokument nach Art. 54 (3) EPÜ und offenbart Dekorfolien zur dekorativen Oberflächenbeschichtung, wobei diese Dekorfolien für eine Thermotransfervorrichtung entwickelt wurden und auf eine Trägerfolie eine Dekorschicht sowie eine Übertragungsschicht mit gleichzeitiger Klebefunktion aufweisen (siehe Anspruch 1). EP 1 970 215 A2 zeigt keine Verwendung von Polyurethanen als Material für mindestens eine der Schichten dieses Transfersystems und offenbart ebenfalls keine UVvernetzbaren Polymere.

Keines dieser Systeme ist erfindungsgemäß geeignet zur Beschichtung großer Oberflächen.

Es ist daher Aufgabe der vorliegenden Erfindung, eine Technologie für einen Lack zur Verfügung zu stellen, der zeit- und raumsparend auf eindimensionale Gegenstände aufzutragen ist, wobei gänzlich auf lösungsmittelhaltige Materialien verzichtet werden kann.

Es ist weiterhin Aufgabe der Erfindung, ein Verfahren zur Verfügung Zu stellen, mit dem Oberflächen von Gegenständen zeit-, energie- und kostensparend lackiert werden können, wobei, keine oder nur geringe Reinigungszeiten notwendig sind, wesentlich weniger Personal benötigt wird und erheblich weniger Raum für die Lackierungsanlage notwendig ist.

### Zusammenfassung der Erfindung

Die vorliegende Erfindung betrifft eine thermische Transferfolie, die folgenden Schichtaufbau aufweist: eine abtrennbare Trägerfolie, mindestens eine thermogetrocknete Decklackschicht und eine thermogetrocknete Klebeschicht, wobei die Decklackschicht und die Klebeschicht auf Wasser basierende Polymerisate und Copolymerisate umfasst, dadurch gekennzeichnet, dass die Polymerisate und copolymerisate der Decklack- und Klebeschicht (3;4) aus Polyurethanpolymeren und Polyurethan-Copolymeren gewählt sind, und dass die Polyurethanpolymere und Polyurethan-Copolymere UV-vernetzbar sind.

Die erfindungagemäße thermische Transferfolie ist für den Bereich der Außenanwendung geeignet, sie ist ebenfalls auch auf den gesamten Bereich der Holzlackierung und Holzclekoration im Innenbereich anwendbar. Die Transferfolie ist transparent, unifarbig oder mit Dekor herstellbar, mit matt bis hochglänzender Oberfläche.

Die vorliegende Erfindung, betrifft außerdem ein Verfahren zur lösungsmittelfreien Lackierung auf Oberflächen von Gegenstände, mit den Schritten: Auflegen des Gegenstands auf ein Transportmittel, Transport des Gegenstands zu mindestens einer Thermotransfervorrichtung, Auftragen einer erfindungsgemäßen thermischen Transferfolie und Austragen des lackierten Gegenstands.

Mit diesem Verfahren können Oberflächen ohne Trockenzeiten hergestellt werden, sodass die Gegenstände nach der Lackierung sofort weiterverarbeitet oder verpackt werden können. Das erfindungsgemäße Verfahren kommt mit weniger Platz als die herkömmliche Nasslackverfahren aus, wobei außerdem weniger Personal benötigt wird. Des Weiteren ist diese Lackiermethode völlig staubfrei und daher für die betroffenen Personen äußerst schonend.

### Kurze Beschreibung der Zeichnungen

Die Figuren dienen zur Erläuterung der vorliegenden Erfindung. Es zeigen
Fig. 1 eine schematische Querschnittsdarstellung eines Beispiels für die erfindungsgemäße thermische Übertragungsfolie;
Fig. 2 eine schematische Darstellung für ein Beispiel einer Beschichtungsanlage, mit der das erfindungsgemäße Verfahren durchgeführt werden kann;
Fig. 3 eine weitere Ausführungsform für eine Anlage, mit der das erfindungsgemäße Verfahren durchgeführt werden kann;
Fig. 4 zeigt ein Beispiel für eine weitere Anlage mit insbesondere individueller Endlackierung;
Fig. 5 zeigt eine Anlage, mit der das erfindungsgemäße Verfahren durchgeführt werden kann, mit individuellem Dekordruck und Endlackbeschichtung und
Fig. 6 eine Anlage, mit der das erfindungsgemäße Verfahren durchgeführt werden kann, mit individueller Dekor- und Endlackbeschichtung und zusätzlicher Reliefstruktur.

### Bevorzugte Ausführungsformen der vorliegenden Erfindung

Die erfindungsgemäße thermische Übertragungsfolie zeichnet sich dadurch aus, dass sie ausschließlich mit Wasser verdünnbaren Harzen (Hydrolacke) hergestellt worden ist, die nur geringfügig oder überhaupt keine organischen Lösungsmittel enthalten. Mit dieser Folie können hochwertige Lackierungen erzielt werden. Der spezielle Schichtenaufbau der erfindungsgemäßen Folie ermöglicht auch den Einsatz im Außenbereich, weil die Lackmaterialien wetter- und wasserfest ausgerüstet werden können.

Ein Beispiel für die erfindungsgemäße thermische Transferfolie ist in Fig. 1 gezeigt. Die erfindungsgemäße thermische Transferfolie 1 weist einen Schichtaufbau auf, der folgende Komponenten aufweist: eine Trägerfolie 2, mindestens eine Decklackschicht 3 und eine Klebeschicht 4. Erfindungsgemäß umfassen die Decklackschicht 3 und die Klebeschicht 4 auf Wasser basierende Polymerisate und Copolymerisate. Je nach Anwendung der Transferfolie kann auch mehr als eine Klebeschicht vorgesehen sein.

In einer bevorzugten Ausführungsform weist die erfindungsgemäße thermische Transferfolie 1 zwei oder gegebenenfalls mehr Decklackschichten auf.

Es hat sich in der Praxis als günstig erwiesen, wenn die Decklackschicht 3 jeweils eine Dicke von 5 bis 25 um. aufweist. Derartige Schichtdicken sind auch auf die Klebeschicht 4 anwendbar.

Der Materialaufbau der Deckschicht 3 und der Klebeschicht 4 besteht ausschließlich aus auf Wasser basierenden Produkten. In einer bevorzugten Ausführungsform der vorliegenden Erfindung sind die Polymerisate und Copolymerisate der Decklack- bzw. Klebeschicht 3; 4 aus Polyurethanpolymeren und Polyurethan-Copolymeren gewählt. Beispielsweise können die Polyurethanpolymere aliphatische Polyurethanpolymere sein. Die Polyurethan-Copolymere können beilspielsweise Polyurethan/Acrylatcopolymere sein. Die Polyurethanpolymere sowie Polyurethan-Copolymere sind UV-vernetzbar.

Dic Trägerfolie 2 der erfindungsgemäßen Transferfolie 1 ist bevorzugt eine Folie aus Polyester, Polyamid oder Copolymeren daraus. Es hat sich als vorteilhaft erwiesen, wenn die Trägerfolie 2 eine Dicke von 10 bis 50 µm aufweist, wobei eine Dicke von 3 bis 30 µm bevorzugt ist.

In der Regel bestimmen die Trägerfolien durch ihre Oberfläche den Glanzgrad der Lackschicht. Hochglänzende Folien ergeben eine hochglänzende Lackschicht, während mattere Oberflächen ensprechend den Mattgrad der Lackschicht bestimmen.

Die Decklackschicht 3 und/oder Klebeschicht 4 der erfindungsgemäßen thermischen Transferfolie können je nach Bedarf und Anwendung weitere Additive enthalten. Für die Außenanwendung können die Decklackschicht 3 und/oder Klebeschicht 4 einen UV-Absorber enthalten. Ein Beispiel dafür ist beispielsweise ein HALS-System, das sterisch gehinderte Amine enthält. Durch die Zugabe dieser UV-Absorber ergibt sich ein wirksamer Schutz gegen Witterungseinflüsse.

Die Decklackschicht 3 und/oder Klebeschicht 4 können sowohl farblos transparent als auch deckend farbig sein. Zu diesem Zweck können diese beiden Schichten organische und/oder anorganische Pigmente sowie Farbstoffe enthalten. Beispiele für diese Pigmente sind Titandioxid als weißes Pigment, Eisenoxidgelb, Eisenoxidrot, Eisenoxidschwarz, Ruß, Heliogenblau, Heliogengrün, Bismutvanadatgelb und Diketopyrrolopyrolrot. Für Metallisierungseffekte können auch Metallpigmente, wie Eisenpigmente, Perlglanzpigmente und Aluminium in unterschiedlichen µ-Stärken enthalten sein.

Für erhöhte Abriebanforderungen bei der Anwendung im Bereich der Bodenbeläge, wie beispielsweise Parkett, können die Decklackschicht 3 und/oder Klebeschicht 4 Abriebteilchen, beispielsweise in Form von Nanopartikeln, enthalten. Als Beispiel für diese Teilchen kann hier Korund genannt werden.

Mit der erfindungsgemäßen thermischen Transferfolie werden hochwertige Lackierungen erzielt, wobei je nach Bedarf die Folie für den Außenbereich wie auch für den Innenbereich eingesetzt werden kann, da durch die Zugabe entsprechender Additive, wie oben erwähnt, die Lackierungen speziell ausgerüstet werden können.

Als Untergrund kommen beliebige Gegenstände in Frage. Insbesondere lassen sich ebene Gegenstände lackieren. Es können allerdings auch abgewinkelte Gegenstände ohne weiteres mit der erfindungsgemäßen Folie beschichtet werden. In einer bevorzugten Ausführungsform der Erfindung besteht der Gegenstand aus Platten aus Kunststoff, Holz, gepresstem Holz, mit Kunststoff beschichtetem Holz, Mineralfasern und Metall. Besonders vorteilhaft ist die thermische Transferfolie für die Beschichtung exotischer Naturhölzer geeignet, die vielfach Probleme bei der Nasslackierung bereiten, da die Inhaltsstoffe ausbluten oder starke Adhäsionsprobleme verursachen.

Flächen jedweder Art, die mit der erfindungsgemäßen thermischen Transferfolie grundiert sind, können ohne weiteres mit einem UV-Lack weiter beschichtet werden, wobei kein Zwischenschliff erforderlich ist.

Die Herstellung der erfindungsgemäßen thermischen Transferfolie erfolgt nach üblichen Verfahren, wozu beispielsweise die Badlackierung gehört. Hierbei erfolgt die Herstellung auf Folien- oder Papierlackieranlagen für Endlosfolien bzw. Endlospapierbahnen mit Schnellwechseleinrichtung. Eine derartige Anlage umfasst neben einer Abwickeleinrichtung und Aufwickeleinrichtung gegebenenfalls mit einer Abbremsvorrichtung diverse Lackbäder mit glatten oder gravierten Auftragswalzen zum Auftragen der jeweiligen Decklackschichten und der Klebeschicht, wobei nach den jeweiligen Lackbädern Thermotrockner, die senkrecht angeordnet sind, vorgesehen sind.

Zwischen der Decklackschicht 3 und der Klebeschicht 4 kann ein Dekor vorgesehen sein, um den lackierten Gegenstand je nach Bedarf optisch mit einem Muster zu versehen.

Die Decklackschicht 3 sowie die Klebeschicht 4 enthalten in der Regel 60 bis 90 Gewichtsteile des auf Wasser basierenden Polymerisats und Copolymerisats. Der Rest umfasst je nach Anwendung Entschäumer, Verlaufsmittel, Mattierungsmittel, pyrogene Kieselsäure, Wachsdispersion, Wasser und/oder die oben genannten Additive, soweit vorstehend nicht aufgezählt.

Nachstehend werden Beispiele der Zusammensetzungen bzw. Rezepturen für die einzelnen, auf der Trägerfolie 2 angeordneten Schichten 3 und 4 angegeben:

### Transparente Decklackschicht 3

70-80 Teile einer aliphatischen Hydroacrylat-Polyurethandispersion
0,8-1,5 Teile eines Silikon-Entschäumers
0,3-1,0 Teile eines Fluortensid-haltigen Verlaufsmittels
0,4-1,2 Teile eines Polyethersiloxan-Copolymeren
5-15 Teile eines organischen Mattierungsmittels auf Basis eines Polymethylharnstoffharzes
3-8 Teile einer wachsummantelten pyrogenen Kieselsäure
2-10 Teile einer nicht-ionischen Wachsdispersion
2-5 Teile Wasser
2-4 Teile Butylglykol
0,5-1 Teil eines Polyurethan-Verdickers

### Transparente Deckschicht 3

70-80 Teile einer aliphatischen UV-Polyurethandispersion
0,8-1,5 Teile eines Silikon-Entschäumers
0,3-1,0 Teile eines Fluortensid-haltigen Verlaufsmittels
0,4-1,2 Teile eines Polyethersiloxan-Copolymeren
5-15 Teile eines organischen Mattierungsmittels auf Basis eines Polymethylharnstoffharzes
3-8 Teile einer wachsummantelten pyrogenen Kieselsäure
2-10 Teile einer nicht-ionischen Wachsdispersion
2-5 Teile Wasser
2-4 Teile Butylglykol
0,5-1 Teil eines Polyurethan-Verdickers
1,5-3 Teile eines α-Hydroxyketons & Blends

### Transparente Deckschicht 3 für die Außenanwendung

70-80 Teile einer aliphatischen Hydro-Acrylat-Polyurethandispersion
0,8-1,5 Teile eines Silikon-Entschäumers
0,3-1,0 Teile eines Fluortensid-haltigen Verlaufsmittels
0,4-1,2 Teile eines Polyethersiloxan-Copolymeren
5-15 Teile eines organischen Mattierungsmittels auf Basis eines Polymethylharnstoffharzes
3-8 Teile einer wachsummantelten pyrogenen Kieselsäure
2-10 Teile einer nicht-ionischen Wachsdispersion
2-5 Teile Wasser
2-4 Teile Butylglykol
0,5-1 Teile eines Polyurethan-Verdickers
0,7-1,5 Teile eines Benzotriazoles
0,5-1,0 Teile eines sterisch gehinderten Amins auch ersetzbar durch
2-4 Teile eines Hydroxyphenyltriazins
1-2 Teile eines sterisch gehinderten Amins

### Transparente Decklackschicht 3 für die Außenanwendung

70-80 Teile einer aliphatischen UV-Polyurethandispersion
0,8-1,5 Teile eines Silikon-Entschäumers
0,3-1,0 Teile eines Fluortensid-haltigen Verlaufsmittels
0,4-1,2 Teile eines Polyethersiloxan-Copolymeren
5-15 Teile eines organischen Mattierungsmittels auf Basis eines Polymethylharnstoffharzes
3-8 Teile einer wachsummantelten pyrogenen Kieselsäure
2-10 Teile einer nicht-ionischen Wachsdispersion
2-5 Teile Wasser
2-4 Teile Butylglykol
0,5-1 Teil eines Polyurethan-Verdickers
1,5-3 Teile eines α-Hydroxyketons & Blends
0,7-1,5 Teile eines Benzotriazols
0,5-1,0 Teile eines sterisch gehinderten Amins auch ersetzbar durch
2-4 Teile eines Hydroxyphenyltriazins
1-2 Teile eines sterisch gehinderten Amins

### Transparente Klebeschicht 4

75-95 Teile eines Acryl-Copolymeren
0,8-1,5 Teile eines mineralhaltigen Entschäumers
0,4-1,2 Teile eines Polyethersiloxan-Copolymeren
0,5-1,0 Teile eines Fluortensid-halten Verlaufsmittels
2-5 Teile Wasser
2-4 Teile Butylglykol
0,3-0,5 Teile eines Polyurethan-Verdickers
5-10 Teile einer wachsummantelten pyrogenen Kieselsäure
5-10 Teile einer nicht-ionischen Wachsdispersion

### Transparente Klebeschicht 4

75-95 Teile einer UV-PE-Polyurethandispersion
0,8-1,5 Teile eines mineralhaltigen Entschäumers
0,4-1,2 Teile eines Polyethersiloxan-Copolymeren
0,5-1,0 Teile eines Fluortensid-halten Verlaufsmittels
2-5 Teile Wasser
2-4 Teile Butylglykol
0,3-0,5 Teile eines Polyurethan-Verdickers
5-10 Teile einer wachsummantelten pyrogenen Kieselsäure
5-10 Teile einer nicht-ionischen Wachsdispersion
1,5-3 Teile eines α-Hydroxyketons & Blends

Alternativ enthalten beide Kleber einen UV-Absorber und das HALS-System, wenn sie für die Außenanwendung eingesetzt werden:
0,7-1,5 Teile eines Benzotriazols
0,5-1,0 Teile eines sterisch gehinderten Amins auch ersetzbar durch
2-4 Teile eines Hydroxyphenyltriazins
1-2 Teile eines sterisch gehinderten Amins

### Pigmentierte Decklackschicht 3

50-60 Teile einer aliphatischen UV-Polyurethandispersion
20-25 Teile Titandioxid
0,3-0,9 Teile Dispergieradditiv eines polymeren Alkylolammoniumsalzes
0,6-1,0 Teile eines Silikon-Entschäumers
0,3-0,5 Teile eines Fluortensid-haltigen Verlaufsmittels
0,6-1,0 Teile eines Polyethersiloxan-Copolymeren
5-9 Teile eines organischen Mattierungsmittels auf Basis eines Polymethylharnstoffharzes
3-5 Teile einer wachsummantelten pyrogenen Kieselsäure
2-6 Teile einer nicht-ionischen Wachsdispersion
2-5 Teile Wasser
2-4 Teile Butylglykol
0,4-0,8 Teile eines Polyurethan-Verdickers
1,5-3 Teile eines α-Hydroxyketons & Blends
0,5-1 Teile eines Monoacylphosphins

Alternativ kkönnen eingesetzt werden:
1,5-3 Teile eines α-Hydroxyketons & Blends
0,8-1,2 Teile einer BAPO-Dispersion (Bisacylphosphin)

### Pigmentierte Klebeschicht 4

60-70 Teile einer UV-PE-Polyurethandispersion
20-25 Teile Titandioxid
0,3-0,9 Teile Dispergieradditiv eines polymeren Alkylolammoniumsalzes
0,6-1,0 Teile eines Silikon-Entschäumers
0,3-0,5 Teile eines Fluortensid-haltigen Verlaufsmittels 0,6-1,0 Teile eines Polyethersiloxan-Copolymeren
5-9 Teile eines organischen Mattierungsmittels auf Basis eines Polymethylharnstoffharzes
3-5 Teile einer wachsumantelten pyrogenen Kieselsäure
2-6 Teile einer nicht-ionischen Wachsdispersion
2-5 Teile Wasser
2-4 Teile Butylglykol
0,4-0,8 Teile eines Polyurethan-Verdickers
1,5-3 Teile eines α-Hydroxyketons & Blends
0,5-1 Teile eines Monoacylphosphins

Alternativ können eingesetzt werden:
1,5-3 Teile eines α-Hydroxyketons & Blends
0,8-1,2 Teile einer BAPO-Dispersion (Bisacylphosphin)

Die erfindungsgemäßen thermischen Transferfolien können jeweils eine oder zwei und gegebenenfalls mehr Decklackschichten 2 aufweisen. Im Folgenden werden Beispiele für den Schichtaufbau erfindungsgemäßer thermischer Transferfolien gezeigt:

| Folie A: | 1. Polyesterfolie von 15-30µ Stärke in glänzend bis matt 2 |
|---|---|
| | 2. Hydrolack 3 |
| | 3. Thermotrocknung |
| | 4. Hydro-Kleber 4 |
| | 5. Thermotrocknung |
| | |

| Folie B: | 1. Polyesterfolie von 15-30µ Stärke in glänzend bis matt 2 |
|---|---|
| | 2. UV-Lack 3 |
| | 3. UV- Trocknung |
| | 4. Hydro-Kleber 4 |
| | 5. Thermotrocknung |
| | |

| Folie C: | 1. Polyesterfolie von 15-30µ Stärke in glänzend bis matt 2 |
|---|---|
| | 2. Hydro-UV-Lack oder Hydro-Lack 3 |
| | 3. Thermotrocknung |
| | 4. Hydro-Druckfarbe 3 |
| | 5. Thermotrocknung |
| | 6. Hydro-Kleber 4 |
| | 7. Thermotrocknung |
| | |

| Folie D: | 1. Polyesterfolie von 15-30µ Stärke in glänzend bis matt 2 |
|---|---|
| | 2. Hydro-UV Lack 3 |
| | 3. Thermotrocknung |
| | 4. Hydro-UV Kleber 4 |
| | 5. Thermotrocknung |
| | |

| Folie E: | 1. Polyesterfolie von 15-30µ Stärke in glänzend bis matt 2 |
|---|---|
| | 2. Hydro-UV-Lack 3 |
| | 3. Thermotrocknung |
| | 4. Hydro-UV-Druckfarbe 3 |
| | 5. Thermotrocknung |
| | 6. Hydro-UV-Kleber 4 |
| | 7. Thermotrocknung |
| | |
| Folie F: | 1. Polyesterfolie von 15-30µ Stärke in glänzend bis matt 2 |
| | 2. Hydro-UV Lack mit Nanoteilchen 3 |
| | 3. Thermotrocknung |
| | 4. Hydro-UV Lack mit Korundteilchen 3 |
| | 5. Thermotrocknung |
| | 6. Hydro-UV-Kleber 4 |
| | 7. Thermotrocknung |

Das erfindungsgemäße Verfahren zur lösungsmittelfreien Lackierung auf Oberflächen von Gegenständen ist anwendbar für Gegenstände, deren Oberflächen eben und/oder abgewinkelt sind. Mit dem erfindungsgemäßen Verfahren lassen sich vorteilhafter Weise Gegenstände aus Platten aus Kunststoff, Holz, gepresstem Holz, mit Kunststoff beschichtetem Holz, Mineralfasern und Metall auf deren Oberfläche lackieren. Beispiele für diese Gegenstände sind Mineralfaserplatten, wasserfeste Feinspanplatten, glasfaserverstärkte Polyesterplatten, PVC-Platten, Melaninplatten und Metallplatten. Für hochwertige Beschichtungen im Innenbereich eignen sich insbesondere MdF (mitteldichte Holzfaser)-Platten, HdF (hochverdichtete Holzfaser)-Platten, Hartfaserplatten und furnierte Spanplatten sowie Vollholzflächen. Besonders vorteilhaft lassen sich exotische Naturhölzer beschichten, die vielfach Probleme bei der Nasslackierung bereiten, da die Inhaltsstoffe ausbluten oder Adhäsionsprobleme verursacht werden.

Bei einer bevorzugten Ausführungsform umfassen die zu beschichtenden Außenplatten Mineralfaserplatten, Polyester-Laminat-Platten, PVC-Laminate sowie wetterfeste Holz- und Holzfaserplatten.

Holzfaserplatten, MdF-Platten oder Naturholzplatten können mit dem erfindungsgemäßen Verfahren fertig lackiert, d.h. endlackiert werden oder auch nur grundiert werden. Flächen, die mit der thermischen Transferfolie grundiert worden sind, können ohne weiteres mit einem UV-Lack weiter beschichtet werden, wobei kein Zwischenschliff erforderlich ist.

Ein weiteres Einsatzgebiet für das erfindungsgemäße Verfahren ist die Lackierung von Möbeloberflächen, Paneelen oder Türen.

Bei Parkett mit erhöhter Durchriebsfestigkeitsanordnung wird nach dem erfindungsgemäßen Verfahren ein- bis zweimal eine korundhaltige UV-Grundierung aufgetragen, die dann mit einem UV-Decklack ablackiert wird. Die lösungsmittelfreien UV-Materialien müssen nicht gereinigt werden, da sie ohne Lichteinfluss nicht trocknen. Für geringere Durchriebwerte, aber mit einer hohen Kratzfestigkeit, verwendet man Decklackschichten, die bereits einen Korundanteil und/oder Nanoteilchen enthalten und nicht mehr überlackiert werden müssen.

Eine Anlage zur Durchführung des erfindungsgemäßen Verfahrens umfasst mindestens eine üblicher Weise verwendete Thermotransfervorrichtung, die vorzugsweise eine Abschneidevorrichtung und/oder eine Aufwickelvorrichtung für die Trägerfolie aufweist. In Abhängigkeit des beabsichtigten Verwendungszwecks des fertig lackierten Gegenstands kann die Anlage eine erste Thermotransfervorrichtung, mit der Gegenstand grundiert wird und eine zweite Thermotransfervorrichtung, mit der der Gegenstand endlackiert wird, aufweisen.

Eine übliche Thermotransfervorrichtung kann folgendermaßen aufgebaut sein. Von einer Folienabwickeleinrichtung wird die thermische Transferfolie zu einer angetriebenen, beheizten gummierten Walze, die gegebenenfalls höhenverstellbar ist, geführt. Eine der Walze gegenüberliegende Gegendruckwalze, die gummiert sein kann, bewirkt die Trennung der Trägerfolie, die mit einer Abschneidevorrichtung entfernt wird oder einer Folienaufwickeleinrichtung zugeleitet wird. Die Decklackschicht wird mittels der Klebeschicht auf die Oberfläche eines Gegenstands übertragen, der zwischen den beiden Walzen geführt wird.

Die Fig. 2 bis 6 zeigen bevorzugte Ausführungsformen für Beschichtungsanlagen zur Durchführung des erfindungsgemäßen Verfahrens. Die kürzeste und einfachste Beschichtungsanlage ist in Fig. 2 gezeigt. In die Einlaufzone 1 mit einem Auflegtransportband wird der Gegenstand in die Anlage eingeführt. Der zu lackierende Gegenstand wird dann zu einer Thermotransfervorrichtung 2 transportiert, wo die erfindungsgemäße thermische Transferfolie auf die Oberfläche des Gegenstands aufgetragen wird. Vorzugsweise weist die Thermotransfervorrichtung eine Abschneidevorrichtung für die Trägerfolie auf. Im Anschluss daran kann sich ein UV-Kanal 3 befinden, wo gegebenenfalls der lackierte Gegenstand unter UV-Strahlung getrocknet wird. Der lackierte Gegenstand wird dann in einer Auflaufzone 4 ausgetragen. In einer bevorzugten Ausführungsform wird der lackierte Gegenstand zu einer Abstapelvorrichtung befördert.

Diese Ausführungsform ist insbesondere auf Außenfassadenplatten einfacher Qualität auf der Basis von Mineralfaserplatten oder Holzplatten für den Innenbereich anwendbar. Der Platzbedarf beträgt ohne UV-Anlage etwa 11 Meter.

Die Anlage von Fig. 2 ist ebenfalls für eine Lackierung auf MdF/HdF und Naturhölzern höherer Qualitätsanforderung anwendbar, allerdings mit der Maßgabe, dass der UV-Trockenkanal 3 zwingend vorgesehen ist. Die Thermotransfervorrichtung 2 kann hierbei eine Aufwicklung der Trägerfolie vorsehen. Die Abschneidevorrichtung ist weiterhin vorgesehen, insbesondere wenn nicht mehr nachgearbeitet werden muss. In diesem Fall beträgt der Platzbedarf mit der UV-Anlage 15 Meter.

Die Anlage nach Fig. 3 ist insbesondere für die Herstellung von lackierten Außenfassadenplatten hoher Qualität auf der Basis von Mineralfaserplatten oder Holzplatten mit erhöhten Anforderungen geeignet. Der Gegenstand wird auf ein Transportband in der Einlaufzone 1 aufgelegt. Anschließend wird der Gegenstand zur Thermotransfervorrichtung für den Grundlack transportiert, wo eine Aufwicklung der Trägerfolie erfolgt. Nach Transport zu einer zweiten Thermotransfermaschine 3 mit Abschneidevorrichtung für den Endlack wird der lackierte Gegenstand zu einer UV-Trockenanlage (UV-Kanal) 4 transportiert. Anschließend wird der lackierte Gegenstand zu einer Abstapeleinrichtung 5 in der Auslaufzone ausgetragen. Der Platzbedarf mit der UV-Anlage beträgt etwa 18 bis 20 Meter.

Die Anlage gemäß Fig. 4 ist insbesondere für den Ablauf einer Lackierung auf MdF/HdF und Naturhölzern mit zusätzlicher UV-Decklackierung geeignet. Der in der Einlaufzone 1 auf einem Transportband aufgelegte Gegenstand wird zu einer Thermotransfermaschine 2 mit Aufwicklung der Trägerfolie transportiert. Anschließend wird der Gegenstand zu einer Lackwalze für UV-Decklack 3 mit gegebenenfalls Reliefstruktur, glatt, revers oder Rillenwalze transportiert und anschließend der UV-Trockenzone 4 zugeleitet. Der fertige Gegenstand wird dann in der Auslaufzone 5 in einer Abstapeleinrichtung abgelegt. Hier beträgt der Platzbedarf etwa 17 bis 20 Meter.

Für eine Lackierung auf MdF/HdF und Naturhölzern mit zusätzlicher UV-Decklackierung und Dekordruckeinrichtung kann der zu lackierende Gegenstand in einer Anlage gemäß Fig. 5 bearbeitet werden. Der auf dem Transportband in der Einlaufzone 1 abgelegte Gegenstand wird zunächst zu einer Thermotransfervorrichtung 2 mit Aufwicklung der Trägerfolie transportiert und anschließend einer Dekordruckeinrichtung 3 zugeführt. Nach der Lackierung in der Lackwalze 4 für UV-Decklack mit Reliefstruktur, glatt, revers oder Rillenwalze wird der lackierte Gegenstand zur UV-Trockenzone 5 geleitet. In der Auslaufzone 6 wird der fertige Gegenstand der Abstapeleinrichtung zugeleitet. Der Platzbedarf beträgt hier etwa 20 bis 22 Meter.

Für die Lackierung von MdF/HdF und Naturhölzern für die Parkettindustrie mit zusätzlicher UV-Lackierung kann eine Anlage gemäß Fig. 6 verwendet werden. Der auf dem Transportband in der Einlaufzone 1 aufgelegte Gegenstand wird zu einer Thermotransfervorrichtung 2 mit Aufwicklung der Trägerfolie transportiert. Der Gegenstand wird für die UV-Grundierung mit einer Lackwalze 3 lackiert. Nach Durchlaufen der anschließenden UV-Angelierzone 4 wird der Gegenstand zu einer Lackwalze für UV-Decklack 5, mit oder ohne Reliefstruktur, transportiert. Nach Durchlaufen der UV-Trockenzone 6 wird der fertig lackierte Gegenstand in der Auslaufzone 7 einer Stapeleinrichtung zugeleitet. Der Platzbedarf beträgt hier etwa 21 bis 23 Meter ohne Dekordruckanlage.

Bei der Anwendung der Dekordruckeinrichtung im Zuge einer Lackierung von MdF/HdF und Naturhölzern für die Parkettindustrie kann die Anlage gemäß Fig. 6 mit individueller Dekor- und Endlackbeschichtung und Reliefstruktur angewendet werden. Nach der Einlaufzone 1 wird der zu lackierende Gegenstand auf dem Transportband zur Thermotransfervorrichtung 2 mit Aufwicklung der Trägerfolie transportiert. Der Dekordruck geschieht dann in einer Dekordruckmaschine 3. Danach wird der Gegenstand zu einer Lackwalze 4 für die UV-Grundierung transportiert. Die Lackwalze kann eine glatte Auftragswalze sein, sie kann eine Reliefstruktur aufweisen, sie kann eine Rillenwalze sein oder sie kann zur reversen Ausführung dienen. Danach wird der Gegenstand in eine UV-Angelierzone 5 geleitet, wo mit UV getrocknet wird. Nach der anschließenden Lackierung mit der Lackwalze 6 für den UV-Decklack mit oder ohne Reliefstruktur (siehe oben) wird der lackierte Gegenstand einer UV-Trockenzone 7 zur Austrocknung zugeleitet. Über die Auslaufzone 8 wird der fertige Gegenstand in einer Abstapeleinrichtung gelagert. Der Platzbedarf beträgt 27 bis 30 Meter mit dieser Dekordruckeinrichtung.

Das erfindungsgemäße Verfahren reduziert deutlich den Energiebedarf, es bedarf keiner oder nur geringer Reinigungszeiten, wobei keine Zwischenschleifmaschinen notwendig sind. Das Verfahren ist weniger personalaufwändig und benötigt wesentlich weniger Platz als die bekannten Nasslackverfahren, die in der Regel bei 40 bis 80 Meter für die Fertigungsstraße benötigen. Somit ist der Platzbedarf um 25 bis 30 Meter deutlich verringert. Die Anlagen bedürfen keiner aufwändigen Be- und Entlüftung, da sie eine staubfreie und lösungsmittelfreie Lackierung gewährleisten. Des Weiteren wird mit dem erfindungsgemäßen Verfahren jede individuelle Endlackierung inklusive einer Dekordruckeinrichtung für individuelle Dekore ermöglicht. Dieses wird insbesondere deutlich bei den Anlagen gemäß den Fig. 4 bis 6.

Das erfindungsgemäße Verfahren hat weiterhin den Vorteil, dass kein nennenswerter Abfall zu verzeichnen ist. Die Restfolie wird recycelt oder dient als Schutzfolie und wird nach der Endmontage abgezogen und recycelt. Es sind keine zusätzlichen Lackschleifmaschinen notwendig, denn die aufgetragenen Transferlacke sind sehr gut überlackierfähig.

## Patentansprüche

1. Thermische Transferfolie (1), die folgenden Schichtaufbau aufweist:
- eine abtrennbare Trägerfolie (2)
- mindestens eine thermogetrocknete Decklackschicht (3) und
- eine thermogetrocknete Klebeschicht (4),
wobei die Decklackschicht (3) und die Klebeschicht (4) auf Wasser basierende Polymerisate und Copolymerisate umfassen,
**dadurch gekennzeichnet,**
**dass** die Polymerisate und Copolymerisate der Decklack- und Klebeschicht (3;4) aus Polyurethanpolymeren und Polyurethan-Copolymeren gewählt sind, und
**dass** die Polyurethanpolymere und Polyurethan-Copolymere UV-vernetzbar sind.

2. Transferfolie (1) nach Anspruch 1,
**dadurch gekennzeichnet,**
**dass** sie zwei Decklackschichten (3) aufweist.

3. Transferfolie (1) nach Anspruch 2,
**dadurch gekennzeichnet,**
**dass** die Decklackschicht (3)und die Klebeschicht (4) jeweils eine Dicke von 5 bis 25 µm aufweisen.

4. Transferfolie (1) nach Anspruch 1,
**dadurch gekennzeichnet,**
**dass** die Polyurethanpolymere aliphatische Polyurethanpolymere sind.

5. Transferfolie (1) nach Anspruch 1,
**dadurch gekennzeichnet,**
**dass** die Polyurethan-Copolymere Polyurethan/AcrylatCopolymere sind;

6. Transferfolie (1) nach mindestens einem der Ansprüche 1 bis 5,
**dadurch gekennzeichnet,**
**dass** die Trägerfolie (2) eine Folie aus Polyester, Polyamid oder Copolymeren daraus umfasst.

7. Transferfolie (1) nach Anspruch 6,
**dadurch gekennzeichnet,**
**dass** die Trägerfolie (2) eine Dicke von 10 bis 50 µm aufweist.

8. Transferfolie (1) nach Anspruch 7,
**dadurch gekennzeichnet,**
**dass** die Trägerfolie (2) eine Dicke von 3 bis 30 µm aufweist.

9. Transferfolie (1) nach mindestens einem der Ansprüche 1 bis 8,
**dadurch gekennzeichnet,**
**dass** die Decklackschicht (3) und/oder Klebeschicht (4) einen UV-Absorber enthalten.

10. Transferfolie (1) nach Anspruch 9,
**dadurch gekennzeichnet,**
**dass** die Decklackschicht (3) und/oder Klebeschicht (4) ein HALS-System enthalten.

11. Transferfolie (1) nach mindestens einem der Ansprüche 1 bis 10,
**dadurch gekennzeichnet,**
**dass** die Decklackschicht (3) und/oder Klebeschicht (4) organische und/oder anorganische Pigmente sowie Farbstoffe enthalten.

12. Transferfolie (1) nach Anspruch 11,
**dadurch gekennzeichnet,**
**dass** die Pigmente Farbpigmente und Metallpigmente sind.

13. Transferfolie (1) nach mindestens einem der Ansprüche 1 bis 12,
**dadurch gekennzeichnet,**
**dass** die Decklackschicht (3) und/oder Klebeschicht (4) Abriebteilchen enthalten.

14. Transferfolie (1) nach mindestens einem der Ansprüche 1 bis 13,
**dadurch gekennzeichnet,**
**dass** zwischen der Decklackschicht (3) und der Klebeschicht (4) ein Dekor vorgesehen ist.

15. Verfahren zur lösungsmittelfreien Lackierung auf Oberflächen von Gegenständen, mit den Schritten:
- Auflegen des Gegenstands auf ein Transportmittel,
- Transport des Gegenstands zu mindestens einer Thermotransfervorrichtung,
- Auftragen einer thermischen Transferfolie nach einem der Ansprüche 1 bis 14 und
- Austragendes lackierten Gegenstands.

16. Verfahren nach Anspruch 15,
**dadurch gekennzeichnet,**
**dass** die Oberflächen der Gegenstände eben und/oder abgewinkelt sind.

17. Verfahren nach Anspruch 15 und/oder 16,
**dadurch gekennzeichnet,**
**dass** der Gegenstand aus Platten aus Kunststoff, Holz, gepresstem Holz, mit Kunststoff beschichtetem Holz, Mineralfasern und Metall gewählt wird.

18. Verfahren nach einem der Ansprüche 15 bis 17,
**dadurch gekennzeichnet,**
**dass** der Gegenstand in einer ersten Thermotransfervorrichtung grundiert wird und in einer Zweiten Thermotransfervorrichtung endlackiert wird.

19. Verfahren nach Anspruch 18,
**dadurch gekennzeichnet,**
**dass** die Thermotransfervorrichtung eine Abschneidevorrichtung und eine Aufwickelvorrichtung für die Trägerfolie aufweist.

20. Verfahren nach einem der Ansprüche 15 bis 19,
**dadurch gekennzeichnet,**
**dass** der lackierte Gegenstand unter UV-Strahlung getrocknet wird.

21. Verfahren nach einem der Ansprüche 15 bis 20,
**dadurch gekennzeichnet,**
**dass** der lackierte Gegenstand in einer Auslaufzone ausgetragen wird.

22. Verfahren nach Anspruch 21,
**dadurch gekennzeichnet,**
**dass** der lackierte Gegenstand zu einer Abstapelvorrichtung befördert wird.

## Claims

1. Thermal transfer film (1), which has the following layer structure:
- a detachable carrier film (2)
- at least one heat-dried finishing lacquer layer (3) and
- a heat-dried adhesive layer (4),
wherein the finishing lacquer layer (3) and the adhesive layer (4) comprise water-based polymerisates and copolymerisates,
**characterised in that**,
the polymerisates and copolymerisates of the finishing lacquer layer and adhesive layer (3; 4) are selected from polyurethane polymers and polyurethane copolymers, and
**in that** the polyurethane polymers and polyurethane copolymers are UV cross-linkable.

2. Transfer film (1) according to claim 1,
**characterised in that**,
it has two finishing lacquer layers (3).

3. Transfer film (1) according to claim 2,
**characterised in that**,
the finishing lacquer layer (3) and the adhesive layer (4) each have a thickness of 5 to 25µm.

4. Transfer film (1) according to claim 1,
**characterised in that**,
the polyurethane polymers are aliphatic polyurethane polymers.

5. Transfer film (1) according to claim 1,
**characterised in that**,
the polyurethane copolymers are polyurethane/acrylate copolymers.

6. Transfer film (1) according to at least one of claims 1 to 5,
**characterised in that**,
the carrier film (2) comprises a film made from polyester, polyamide or copolymers.

7. Transfer film (1) according to claim 6,
**characterised in that**,
the carrier film (2) has a thickness of 10 to 50µm.

8. Transfer film (1) according to claim 7,
**characterised in that**,
the carrier film (2) has a thickness of 3 to 30µm.

9. Transfer film (1) according to at least one of claims 1 to 8,
**characterised in that**,
the finishing lacquer layer (3) and/or adhesive layer (4) contain a UV absorber.

10. Transfer film (1) according to claim 9,
**characterised in that**,
the finishing lacquer layer (3) and/or adhesive layer (4) contain a HALS system.

11. Transfer film (1) according to at least one of claims 1 to 10,
**characterised in that**,
the finishing lacquer layer (3) and/or adhesive layer (4) contain organic and/or inorganic pigments and colourants.

12. Transfer film according to claim 11,
**characterised in that**,
the pigments are colour pigments and metal pigments.

13. Transfer film (1) according to at least one of claims 1 to 12,
**characterised in that**,
the finishing lacquer layer (3) and/or adhesive layer (4) contain abrasive particles.

14. Transfer film (1) according to at least one of claims 1 to 13,
**characterised in that**,
a decoration is provided between the finishing lacquer layer (3) and the adhesive layer (4).

15. Method for the solvent-free varnishing of surfaces of objects, having the following steps:
- laying the object onto a transportation means,
- transporting the object to at least one heat transfer device,
- applying a thermal transfer film according to one of claims 1 to 14 and
- removing the varnished object.

16. Method according to claim 15,
**characterised in that**,
the surfaces of the objects are flat and/or curved.

17. Method according to claim 15 and/or 16,
**characterised in that**,
the object is selected from sheets made from plastic, wood, pressed wood, wood covered with plastic, mineral fibres and metal.

18. Method according to one of claims 15 to 17,
**characterised in that**,
the object has a ground coat applied in a first heat transfer device and an end coat applied in a second heat transfer device.

19. Method according to claim 18,
**characterised in that**,
the heat transfer device has a cutting device and a coiling device for the carrier film.

20. Method according to one of claims 15 to 19,
**characterised in that**,
the varnished object is dried under UV radiation.

21. Method according to one of claims 15 to 20,
**characterised in that**,
the varnished object is removed in a phase-out zone.

22. Method according to claim 21,
**characterised in that**,
the varnished object is transported to a stacking device.

## Revendications

1. Film transfert thermique (1) présentant la structure de couches suivante :
- un film support séparable (2)
- au moins une couche de laque de couverture (3) séchée thermiquement et
- une couche collante (4) séchée thermiquement,
la couche de laque de couverture (3) et la couche collante (4) comprenant des polymères et des copolymères à base d'eau,
**caractérisé en ce que**
les polymères et les copolymères des couches de laque de couverture et collante (3 ; 4) sont choisis parmi les polymères et les copolymères de polyuréthane, et
**en ce que** les polymères et les copolymères de polyuréthane sont réticulables aux UV.

2. Film transfert (1) selon la revendication 1,
**caractérisé en ce**
**qu'**il comporte deux couches de laque de couverture (3).

3. Film transfert (1) selon la revendication 2,
**caractérisé en ce que**
la couche de laque de couverture (3) et la couche collante (4) présentent chacune une épaisseur de 5 à 25 µm.

4. Film transfert (1) selon la revendication 1,
**caractérisé en ce que**
les polymères de polyuréthane sont des polymères de polyuréthane aliphatiques.

5. Film transfert (1) selon la revendication 1,
**caractérisé en ce que**
les copolymères de polyuréthane sont des copolymères polyuréthane/acrylate.

6. Film transfert (1) selon l'une au moins des revendications 1 à 5,
**caractérisé en ce que**
le film support (2) comprend un film de polyester, de polyamide, ou de copolymères de ceux-ci.

7. Film transfert (1) selon la revendication 6,
**caractérisé en ce que**
le film support (2) présente une épaisseur de 10 à 50 µm.

8. Film transfert (1) selon la revendication 7,
**caractérisé en ce que**
le film support (2) présente une épaisseur de 3 à 30 µm.

9. Film transfert (1) selon l'une au moins des revendications 1 à 8,
**caractérisé en ce que**
la couche de laque de couverture (3) et/ou la couche collante (4) contiennent un absorbeur d'UV.

10. Film transfert (1) selon la revendication 9,
**caractérisé en ce que**
la couche de laque de couverture (3) et/ou la couche collante (4) contiennent un système HALS.

11. Film transfert (1) selon l'une au moins des revendications 1 à 10,
**caractérisé en ce que**
la couche de laque de couverture (3) et/ou la couche collante (4) contiennent des pigments organiques et/ou inorganiques, ainsi que des colorants.

12. Film transfert (1) selon la revendication 11,
**caractérisé en ce que**
les pigments sont des pigments de couleur ou des pigments métalliques.

13. Film transfert (1) selon l'une au moins des revendications 1 à 12,
**caractérisé en ce que**
la couche de laque de couverture (3) et/ou la couche collante (4) contiennent des particules d'abrasion.

14. Film transfert (1) selon l'une au moins des revendications 1 à 13,
**caractérisé en ce que**
un décor est prévu entre la couche de laque de couverture (3) et la couche collante (4).

15. Procédé de laquage sans solvants sur la surface d'objets, comportant les étapes :
- mise en place de l'objet sur un moyen de transport,
- transport de l'objet vers au moins un dispositif de transfert thermique,
- application d'un film transfert thermique selon l'une quelconque des revendications 1 à 14 et
- extraction de l'objet laqué.

16. Procédé selon la revendication 15,
**caractérisé en ce que**
les surfaces des objets sont planes et/ou coudées.

17. Procédé selon la revendication 15 et/ou 16,
**caractérisé en ce que**
l'objet est choisi parmi des plaques en plastique, en bois, en aggloméré de bois, en bois revêtu de plastique, en fibres minérales et en métal.

18. Procédé selon l'une quelconque des revendications 15 à 17,
**caractérisé en ce que**
l'objet est garni d'une couche de fond dans un premier dispositif de transfert thermique et reçoit le laquage de finition dans un deuxième dispositif de transfert thermique.

19. Procédé selon la revendication 18,
**caractérisé en ce que**
le dispositif de transfert thermique comporte un dispositif de coupe et un dispositif de bobinage pour le film support.

20. Procédé selon l'une quelconque des revendications 15 à 19,
**caractérisé en ce que**
l'objet laqué est séché sous rayonnement UV.

21. Procédé selon l'une quelconque des revendications 15 à 20,
**caractérisé en ce que**
l'objet laqué est extrait dans une zone de sortie.

22. Procédé selon la revendication 21,
**caractérisé en ce que**
l'objet laqué est transporté à un dispositif d'empilement.
